# EUROPÄISCHE PATENTSCHRIFT

(11) **EP 2 082 819 B1**
(45) Veröffentlichungstag und Bekanntmachung des Hinweises auf die Patenterteilung: **14.12.2011**
(21) Anmeldenummer: 08018459.1
(22) Anmeldetag: 22.10.2008
(51) Int. Cl.: B22C 9/10

(54) **Druckfester Kern mit verbessertem Binder**
Pressure-resistant core with improved adhesive
Noyau résistant à la pression doté d'un liant amélioré

(30) Priorität: 18.01.2008 DE 102008004929
(43) Veröffentlichungstag der Anmeldung: 29.07.2009
(73) Patentinhaber: KS Aluminium-Technologie GmbH, 74172 Neckarsulm (DE)
(72) Erfinder: Laudenklos, Manfred, 61137 Schöneck (DE)
(74) Vertreter: Patentanwälte ter Smitten

(56) Entgegenhaltungen:
- DE-B4-102004 006 600
- Ullmann: "Ullmann's ecyclopedia of industrial chemistry: "Milk and Diary Products"", 2007, Weinheim: Wiley-VCH Verlagsgesellschaft ISBN: 9783527306732 pages 1, 6, 41-43,

## Beschreibung

Die vorliegende Erfindung betrifft wasserlösliche Salzkerne für Gießereizwecke, welche aus einem Gemisch aus wasserlöslichen Salzen und einem Bindemittel bestehen.

Bei verschiedenen Gütern, die mittels eines Gießverfahrens hergestellt werden, ist es erforderlich, Formhohlräume im Inneren dieser Güter zu erzeugen. Insbesondere beim Metallgießen, wobei hier insbesondere die Leichtmetalle und deren Legierungen angesprochen sind, gibt es verschiedene Möglichkeiten, die Güter zu gießen. Eine Möglichkeit, die Gießverfahren zu unterscheiden ist die Einteilung in drucklose und druckbeaufschlagte Gießverfahren. Bei den drucklosen Verfahren, wie beispielsweise das Schwerkraftgießen, wird ein Formkern aus verfestigtem Sand oder Salz innerhalb der Gießform angeordnet und mit Metallschmelze umgössen, wobei die Gießform gefüllt und der Formkern umschlossen wird. Bei den druckbeaufschlagten Gießverfahren besteht ein Hauptproblem darin, einen druckfesten Formkern zu erzeugen. Der Formkern muss einerseits druckfest, er muss andererseits aber nach dem Erkalten des Gussteils auch leicht zu entfernen sein. Darüber hinaus muss der Formkern eine Penetration des ihn umgebenden flüssigen Gießmetalls verhindern. Das flüssige Metall wird zumeist unter hohem Druck in die Gießform eingefüllt, so dass der Formkern neben der hohen Druckfestigkeit auch eine hohe Resistenz gegen das flüssige Metall besitzen sollte.

Ein Einsatzgebiet bei dem Formkörper zum Gießen verwendet werden sind Kolben von Verbrennungsmotoren. Besonders bei aufgeladenen Motoren und bei hochbelasteten Diesel- und auch Ottomotoren ist die im Kolben entstehende Wärme beim Brennvorgang so hoch, dass eine intensive Kolbenkühlung notwendig wird. In diesem Fall kann der Kolben durch einen im Kolbenboden angeordneten Kühlkanal besonders ausgerüstet werden, damit die notwendige Wärmeabfuhr gesichert ist.

Dazu werden beim Gießen die vorgefertigten Salzkerne in die Gießform eingelegt, die die Geometrie des späteren Kühlkanals besitzen und die nach dem Erstarren des Metalls mit Wasser und Druckluft wieder ausgespült werden. Salzkerne zum Gießen sind aber nur zum Schwerkraftgießen geeignet, da sie wenig druckbeständig und gleichzeitig zur Penetration neigen, so dass im fertigen Kühlkanal Unebenheiten oder sogar kleine Trennwände entstehen, die den Kühlöldurchfluss behindern. Um das Eindringen von Metallschmelze in den Salzkern zu verhindern und den Salzkern gleichzeitig druckfest zu gestalten, sind verschiedene Verfahren bekannt geworden.

Aus der DE 10 2004 006 600 B4 ist ein Verfahren zur Herstellung eines gattungsgemäßen Salzkerns bekannt, bei welchem dem Salzkern 0,5% bis 5% eines phosphathaltigen Binders zugemischt wird. Hierdurch wird erreicht, dass der Binder unter einem hohen Druck von etwa 800bar und einer erhöhten Temperatur von ca. 350°C polymerisiert, wobei es auch zu einem Anschmelzen des Binders kommen kann, so dass ein druckbeständiger, gegen das flüssige Metall widerstandsfähiger Salzkern gebildet wird.

Aufgabe der Erfindung ist es, einen verbesserten Salzkern sowie ein Verfahren zur Herstellung eines wasserlöslichen Salzkerns zu entwickeln, mit dem ein Salzkern hergestellt werden kann, der sich leicht entfernen lässt, eine gute Beständigkeit gegen das umgießende Metall aufweist und der gleichzeitig eine geringe Penetration des flüssigen Metalls zulässt. Darüber hinaus soll das Verfahren kostengünstig und in den vorhandenen Verfahrensablauf integrierbar sein.

Diese Aufgabe ist erfindungsgemäß dadurch gelöst, dass das Gemisch aus wasserlöslichen Salzen und einem Bindemittel zusätzlich eine Protein-Kombination mit anorganischen Bestandteilen enthält. Versuche haben gezeigt, dass durch die Zugabe einer solchen Protein-Kombination mit anorganischen Bestandteilen, die beispielsweise in der Form einer Gelatine vorliegen kann, die Belastbarkeit, insbesondere Bruchsicherheit, der erfindungsgemäßen Salzkerne erhöht werden kann.

Es hat sich herausgestellt, dass gute Ergebnisse erzielt werden, wenn das Gemisch 0,5 bis 5 Gew.% und insbesondere etwa 2% der Protein-Kombination mit anorganischen Bestandteilen enthält.

Als Bindemittel wird vorzugsweise ein anorganisches Phosphat oder einer Mischung anorganischer Phosphate gewählt. Durch Einsatz solcher phosphathaltiger Bindemittel wird erreicht, dass der Salzkern dem flüssigen Metall einen erhöhten Widerstand gegenüberstellt und sich darüber hinaus durch eine ausgezeichnete Oberflächenglätte auszeichnet, so dass eine Penetration des flüssigen Metalls verhindert wird. Durch die Zumischung eines handelsüblichen Binders auf Phosphatbasis ist der Salzkern äußerst günstig herzustellen und kann ebenfalls ohne zusätzliche Verfahrensschritte in den Fertigungsablauf des Gießverfahrens integriert werden.

Der Anteil des Bindemittels beträgt vorzugsweise 0,5 bis 10 Gew.% des Gemischs. Als phosphathaltige Binder können dabei zum Beispiel Phosphate in der Form von Natriumhexametaphosphat, das auch unter dem Handelsnamen Budit 6 vertrieben wird, Borphosphatmonohydrat, das unter dem handelsüblichen Namen FFB 761 vertrieben wird, Monoaluminiumhydrogenorthophosphat, das unter dem Handelsnamen FFB 716 vertrieben wird oder eine Kombination aus anorganischen Boraten und Phosphaten, die unter dem Handelsnamen FFB 102 vertrieben werden und zu denen z.B. die Monozink-Phosphate gehören, eingesetzt werden.

Zur Herstellung des Salzkerns wird zunächst die Protein-Kombination mit anorganischen Bestandteilen beispielsweise in der Form einer Gelatine mit dem Bindemittel auf Phosphatbasis vermischt. Die Mischung erfolgt so lange, bis ein homogenes Gemisch vorliegt. Anschließend wird das Gemisch aus Proteinkombination und Bindemittel homogen mit zum Beispiel Speisesalz vermischt, um das fertige Salzkerngemisch herzustellen. Die Bestandteile sind dabei so abgewogen, dass der Anteil der Protein-Kombination 0,5 bis 5% und insbesondere 2% des Salzkerngemischs und der Anteil des Bindesmittels 0,5 bis 10% und insbesondere etwa 0,5 bis 5 Gew.% beträgt.

Das so hergestellte Salzgemisch wird in ein Formwerkzeug zur Bildung des Salzkerns gefüllt. Das Formwerkzeug ist eine Dauerform, die zum Beispiel einen Kühlkanal für einen Kolben oder ein Zylinderkurbelgehäuse darstellen kann. Im Formwerkzeug wird das Salzgemisch bis zu eine Minute lang unter einem Druck von ca. 800bar verdichtet und bei einer erhöhten Temperatur von ca. 200°C zur Bindung des Salzkernes verpresst. Unter dem hohen Druck und dem Einfluss der erhöhten Temperatur polymerisiert der Binder, so dass ein druckbeständiger, gegen das flüssige Metall widerstandsfähiger Salzkern gebildet wird. Durch die Polymerisation oder das Anschmelzen des Binders wird eine sehr glatte Oberfläche am Salzkern erzeugt, die ein Penetrieren des flüssigen Metalls in den Salzkern verhindert. Bei Salzkernen mit geringen Massen, wie beispielsweise Salzkerne für Kühlkanäle in Kolben, ergeben sich Herstellungs- oder Formzeiten für die Salzkerne von kleiner oder gleich einer Minute. Bei größeren Massen wie beispielsweise Salzkernen zum Gießen für Zylinderkurbelgehäuse erhöhen sich die Formzeiten bis zu etwa 5 Minuten.

Durch den Einsatz des phosphathaltigen Binders ist der Salzkern leicht aufzulösen und kann mittels Wasser aus dem gegossenen Bauteil sehr leicht herausgespült werden. Der Phosphatbinder und das Salz sind in der vorliegenden Form wasserlöslich, bieten aber gleichzeitig den Vorteil eines druckbeständigen Salzkerns und einer resistenten Oberfläche. Es können somit Gussteile hergestellt werden, die Hinterschnittkonturen aufweisen und die frei von der Oberfläche des fertigen Gussteils aufrauhenden Penetrationen oder sogar Trennwänden durch Brüche in den Salzkernen sind.

Ein weiterer Vorteil ergibt sich dadurch, dass während des Umgießens der erfindungsgemäß hergestellten Salzkerne mit zum Beispiel flüssigem Aluminium Temperaturbereiche von etwa 700°C einstellen, die wieder zu einer Oberflächenpolymerisation führen und somit einer Penetration des flüssigen Aluminiums in dem Salzkern entgegenwirken.

## Patentansprüche

1. Wasserlöslicher Salzkern für Gießereizwecke, welcher aus einem Gemisch aus wasserlöslichen Salzen und einem Bindemittel besteht, **dadurch gekennzeichnet, dass** das Gemisch zusätzlich eine Protein-Kombination mit anorganischen Bestandteilen enthält.

2. Wasserlöslicher Salzkern nach Anspruch 1, **dadurch gekennzeichnet, dass** das Gemisch 0,5 bis 5 Gew.% der Protein-Kombination mit anorganischen Bestandteilen enthält.

3. Wasserlöslicher Salzkern nach Anspruch 2, **dadurch gekennzeichnet, dass** das Gemisch 2% der Protein-Kombination mit anorganischen Bestandteilen enthält.

4. Wasserlöslicher Salzkern nach einem der vorherigen Ansprüche, **dadurch gekennzeichnet, dass** die Protein-Kombination mit anorganischen Bestandteilen eine Gelatine ist.

5. Wasserlöslicher Salzkern nach einem der vorherigen Ansprüche, **dadurch gekennzeichnet, dass** das Bindemittel ein anorganisches Phosphat oder eine Mischung anorganischer Phosphate enthält.

6. Wasserlöslicher Salzkern nach Anspruch 5, **dadurch gekennzeichnet, dass** der Anteil des Bindemittels 0,5 bis 10 Gew.%.

7. Wasserlöslicher Salzkern nach Anspruch 5, **dadurch gekennzeichnet, dass** der Anteil des Bindemittels 0,5 bis 5 Gew.%.

8. Wasserlöslicher Salzkern nach Anspruch 5 oder 6 oder 7, **dadurch** gekennzeich net, dass das anorganische Phosphat ein Monoaluminiumhydrogenorthophosphat
enthält.

9. Wasserlöslicher Salzkern nach einem der Ansprüche 5 bis 8, **dadurch gekennzeichnet, dass** das anorganische Phosphat ein Borphosphat-Monohydrat umfasst.

10. Wasserlöslicher Salzkern nach einem der Ansprüche 5 bis 9, **dadurch gekennzeichnet, dass** das anorganische Phosphat ein Natriumpolyphosphat enthält.

11. Wasserlöslicher Salzhern nach einem der Ansprüche 5-9 **dadurch gekennzeichnet, dass** das anorganische Phosphat ein Natriumhexametaphosphat enthält.

12. Verfahren zur Herstellung eines wasserlöslichen Salzkerns, bei welchem wasserlösliche Salze mit einem Bindemittel vermischt werden, das Gemisch in ein Formwerkzeug zur Bildung eines Salzkerns eingefüllt wird und der Formkern unter Druck und/oder erhöhter Temperatur verdichtet wird, **dadurch gekennzeichnet, dass** dem Gemisch 0,5 bis 5% einer Protein-Kombination mit anorganischen Bestandteilen zugesetzt wird.

13. Verfahren nach Anspruch 12, **dadurch gekennzeichnet, dass** die Protein-Kombination mit den anorganischen Bestandteilen mit dem Bindemittel homogen vermischt und anschließend das Gemisch mit den Salzen vermischt wird.

14. Verfahren nach Anspruch 12 oder 13, **dadurch gekennzeichnet, dass** die Mischung aus Protein-Kombination mit anorganischen Bestandteilen und Bindemittel homogen mit Speisesalz vermischt wird.

15. Verfahren nach einem der Ansprüche 12 bis 14, **dadurch gekennzeichnet, dass** als Bindemittel ein Monoaluminiumphosphat verwendet wird.

16. Verfahren nach einem der Ansprüche 12 bis 15, **dadurch gekennzeichnet, dass** das Gemisch in dem Formwerkzeug verdichtet und auf bis zu 200°C erwärmt wird.

17. Verfahren nach einem der Ansprüche 12 bis 16, **dadurch gekennzeichnet, dass** das Gemisch als Salze Chloride, Sulfate und Borate von Alkali oder Erdalkalimetallen verwendet.

## Claims

1. A water-soluble salt core for foundry purposes, made from a mixture of water-soluble salts and a binding agent, **characterized in that** the mixture further includes a protein combination with inorganic components.

2. The water-soluble salt core of claim 1, **characterized in that** the mixture contains 0.5 to 5% by weight of the protein combination with inorganic components.

3. The water-soluble salt core of claim 2, **characterized in that that** the mixture contains 2% of the protein combination with inorganic components.

4. The water-soluble salt core of one of the preceding claims, **characterized in that** the protein combination with inorganic components is a gelatin.

5. The water-soluble salt core of one of the preceding claims, **characterized in that** the binding agent contains an inorganic phosphate or a mixture of inorganic phosphates.

6. The water-soluble salt core of claim 5, **characterized in that** the proportion of binding agent is 0.5 to 10% by weight.

7. The water-soluble salt core of claim 5, **characterized in that** the proportion of binding agent is 0.5 to 5% by weight.

8. The water-soluble salt core of claim 5 or 7, **characterized in that** the inorganic phosphate contains a monoaluminum hydrogenorthophosphate.

9. The water-soluble salt core of one of claims 5 to 8, **characterized in that** the inorganic phosphate contains a borophosphate monohydrate.

10. The water-soluble salt core of one of claims 5 to 9, **characterized in that** the inorganic phosphate contains a sodium polyphosphate.

11. The water-soluble salt core of one of claims 5 to 9, **characterized in that** the inorganic phosphate contains a sodium hexametaphosphate.

12. A method for manufacturing a water-soluble salt core, wherein water-soluble salts are mixed with a binding agent, the mixture is filled into a molding tool to form a salt core, and the mold core is compacted under pressure and/or at high temperatures, **characterized in that** 0.5 to 5% of a protein combination with inorganic components is added to the mixture.

13. The method of claim 12, **characterized in that** the protein combination with the inorganic components is mixed homogeneously with the binding agent and the mixture is then mixed with the salts.

14. The method of claim 12 or 13, **characterized in that** the mixture of the protein combination with inorganic components and the binding agent is homogeneously mixed with table salt.

15. The method of one of claims 12 to 14, **characterized in that** a monoaluminum phosphate is used as the binding agent.

16. The method of one of claims 12 to 15, **characterized in that** the mixture is compacted in the molding tool and is heated to up to 200°C.

17. The method of one of claims 12 to 16, **characterized in that** the salts used in the mixture are chlorides, sulfates, and borates of alkaline or alkaline earth metals.

## Revendications

1. Noyau de sel soluble dans l'eau pour utilisation dans des fonderies, formé d'une mixture de sels solubles dans l'eau et un liant, **caractérisé en ce que** la mixture comprend en outre une combinaison de protéines avec composants anorganiques.

2. Noyau de sel soluble dans l'eau selon la revendication 1, **caractérisé en ce que** la mixture contient de 0,5 à 5 pourcent en poids de ladite combinaison de protéines avec composants anorganiques.

3. Noyau de sel soluble dans l'eau selon la revendication 2, **caractérisé en ce que** la mixture contient 2% de ladite combinaison de protéines avec composants anorganiques.

4. Noyau de sel soluble dans l'eau selon l'une quelconque des revendications précédentes, **caractérisé en ce que** ladite combinaison de protéines avec composants anorganiques est une gélatine.

5. Noyau de sel soluble dans l'eau selon l'une quelconque des revendications précédentes, **caractérisé en ce que** ledit liant contient un phosphate anorganique ou une mixture de phosphates anorganiques.

6. Noyau de sel soluble dans l'eau selon la revendication 5, **caractérisé en ce que** le teneur en liant est de 0,5 à 10 pourcent en poids.

7. Noyau de sel soluble dans l'eau selon la revendication 5, **caractérisé en ce que** le teneur en liant est de 0,5 à 5 pourcent en poids.

8. Noyau de sel soluble dans l'eau selon les revendications 5 ou 7, **caractérisé en ce que** le phosphate anorganique contient un hydrogénoorthophosphate de monoaluminium.

9. Noyau de sel soluble dans l'eau selon l'une des revendications 5 à 8, **caractérisé en ce que** ledit phosphate anorganique comprend un phosphate de bore monohydraté.

10. Noyau de sel soluble dans l'eau selon l'une des revendications 5 à 9, **caractérisé en ce que** ledit phosphate anorganique comprend un polyphosphate de sodium.

11. Noyau de sel soluble dans l'eau selon l'une des revendications 5 à 9, **caractérisé en ce que** ledit phosphate anorganique comprend un hexametaphosphate de sodium.

12. Procédé de fabrication d'un noyau de sel soluble dans l'eau, dans lequel des sels solubles dans l'eau sont mélangés avec un liant, ladite mixture est versée dans un outil de moulage pour former un noyau de sel, et le noyau de moule est compacté sous pression et/ou température élevée, **caractérisé en ce que** 0,5 à 5% d'une combinaison de protéines avec composants anorganiques sont ajoutés à ladite mixture.

13. Procédé selon la revendication 12, **caractérisé en ce que** ladite combinaison de protéines avec les composants anorganiques est mélangée de manière homogène avec le liant, et puis la mixture est mélangée avec les sels.

14. Procédé selon les revendications 12 ou 13, **caractérisé en ce que** ladite mixture d'une combinaison de protéines avec composants anorganiques et d'un liant est mélangée de manière homogène avec du sel de table.

15. Procédé selon l'une quelconque des revendications 12 à 14, **caractérisé en ce que** le liant utilisé est un phosphate de monoaluminium.

16. Procédé selon l'une quelconque des revendications 12 à 15, **caractérisé en ce que** la mixture est compactée dans l'outil de moulage et est chauffée alliant jusqu'à 200°C.

17. Procédé selon l'une quelconque des revendications 12 à 16, **caractérisé en ce que** les sels utilisés dans la mixture sont des chlorures, des sulfates et des borates d'alcali ou de métaux alcalinoterreux.
